# EUROPÄISCHE PATENTSCHRIFT

(11) **EP 1 888 807 B1**
(45) Veröffentlichungstag und Bekanntmachung des Hinweises auf die Patenterteilung: **10.06.2020**
(21) Anmeldenummer: 06763358.6
(22) Anmeldetag: 30.05.2006
(51) Int. Cl.: C23C 4/12, C23C 4/18, B22F 3/11, B22F 3/115, B22F 3/26

(54) **PORÖSER METALLSCHAUMKÖRPER**
POROUS METAL FOAM BODY
CORPS POREUX EN MOUSSE METALLIQUE

(30) Priorität: 30.05.2005 EP 05104614
(43) Veröffentlichungstag der Anmeldung: 20.02.2008
(73) Patentinhaber: Grillo-Werke AG, 47169 Duisburg (DE)
(72) Erfinder: KATTANNEK, Markus, 44866 Bochum (DE); PRENGER, Frank, 40885 Ratingen (DE); SPRIESTERSBACH, Jochen, 47058 Duisburg (DE); WISNIEWSKI, Jürgen, 46487 Wesel (DE)
(74) Vertreter: dompatent von Kreisler Selting Werner - Partnerschaft von Patent- und Rechtsanwälten mbB
(86) Internationale Anmeldenummer: PCT/EP2006/062705
(87) Internationale Veröffentlichungsnummer: WO 2006/128858

(56) Entgegenhaltungen:
- EP-A- 1 422 303
- DE-A1- 3 522 287
- DE-A1- 10 013 378
- DE-A1- 10 238 284
- FR-A- 2 679 925

## Beschreibung

Gegenstand der vorliegenden Erfindung ist ein poröser Metallschaumkörper, ein Verfahren zur Herstellung des Metallschaumkörpers sowie dessen Verwendung.

Metallschäume und deren Herstellung sind bekannt. So werden Metallschäume aus Pulver oder auf schmelzmetallurgischem Weg durch Einrühren von Keimbildnern und Gas hergestellt.

Die DE 102 38 284 A1 beschreibt einen mehrstufigen Prozess, bei dem auf ein nicht-leitendes Substrat mit Schaumstruktur (z.B. PU-Schaum) leitfähige Partikel als Basis für ein nachfolgendes Beschichten durch Galvanisieren aufgebracht werden und danach eine Galvanisierung durchgeführt wird. Als Substrat kann jedes Material genutzt werden, das eine offenporige Schaumstruktur aufweist. Das Substrat dient als Skelett.

In der DE-A-100 13 378 werden poröse Keramiken beschrieben, die mit Metall gefüllt sind. Dabei wird der gesamte poröse Innenraum mit Metall gefüllt und nicht nur die Oberfläche der Poren mit einer Metallschicht versehen.

Die DE-A-35 22 287 offenbart zwar einen offenporigen Körper zum Filtern und/oder katalytischen Behandeln von Gasen oder Flüssigkeiten und Verfahren zu seiner Herstellung, weist aber wie die DE-A-102 38 284 darauf hin, dass vor der Metallisierung der Oberfläche die Poren des nicht metallischen Substrats mittels elektrisch leitfähiger Schichten zur Galvanisierung vorbereitet werden müssen. Die Metallschicht gemäß den genannten Druckschriften wird nämlich mittels Galvanisieren aufgetragen.

Auch die FR-A-2 679 925 offenbart die Herstellung einer porösen metallischen Struktur mittels dreifacher Metallisierung der Oberfläche eines porösen organischen Substrats.

Die Metallschäume, die aus dem Stand der Technik bekannt sind, weisen entweder geschlossene Poren auf, so dass nicht alle Oberflächenbereiche des Metallschaums zugänglich sind oder im Falle offenporiger Metallschäume nur aufwändig herstellbar sind und mindestens zwei Metalllagen aufweisen.

Eine Aufgabe der vorliegenden Erfindung war es, einen insbesondere offenporigen Metallschaumkörper zu schaffen, der in einem weiten Anwendungsbereich einsetzbar ist, und ein Verfahren zu seiner Herstellung bereitzustellen, das einfach und kostengünstig ist.

Gelöst wird diese Aufgabe durch einen porösen Metallschaumkörper erhältlich durch Aufbringen von geschmolzenem Zink, Aluminium, Zinn, oder deren Legierungen auf ein offenporiges nicht metallisches Substrat und Eindringen des geschmolzenen Zinks, Aluminiums, Zinns, oder deren Legierungen in die offenen Poren des nicht metallischen Substrats, unter Bildung eines Metallschaumkörpers, wobei das Aufbringen des geschmolzenen Zinks, Aluminiums, Zinns, oder deren Legierungen durch Aufbringen von Tropfen geschmolzenen Zinks, Aluminiums, Zinns, oder deren Legierungen durch thermisches Spritzen, durch Verdüsung von Metallschmelzen oder Rotationsverdüsung von Metallschmelzen in einer oder mehreren Lagen erfolgt und sich das geschmolzene Zink, Aluminium, Zinn, oder deren Legierungen auf der Oberfläche zumindest einer Teilpopulation der Poren niederschlägt und eine metallisierte Oberfläche der Poren erhalten wird. Die metallische Komponente ist insbesondere zumindest teilweise in das offenporige nicht metallische Substrat eingedrungen.

Der poröse Metallschaumkörper gemäß der Erfindung weist in seinem Lumen Populationen von Poren auf, die mindestens teilweise mit einer Oberfläche mit Zink, Aluminium, Zinn, oder deren Legierungen versehen sind. Dabei kann die Population auch nur teilweise in Form einer Teilpopulation von Poren ausgebildet sein, die an ihrer Oberfläche Zink, Aluminium, Zinn, oder deren Legierungen aufweist, und zwar insbesondere im Außenbereich des nicht metallischen Substrats angeordnet ist. Ein derartiger poröser Metallschaumkörper weist mithin an der Außenseite Poren mit Oberfläche mit Zink, Aluminium, Zinn, oder deren Legierurngen auf, wohingegen im Innenbereich sich keine metallisierten Poren befinden. Dabei kommt es in Abhängigkeit vom Herstellungsverfahren nicht zu einem schroffen Übergang zwischen metallisierten und nicht metallisierten Porenoberflächen, sondern die Häufigkeit der vollständig mit einer metallisierten Oberfläche versehenen Poren nimmt zum Inneren des Lumens des porösen Metallschaumkörpers allmählich ab. Bei entsprechender Verfahrensführung zur Herstellung des porösen Metallschaumkörpers und angepasster Dicke des Metallschaumkörpers gelingt es auch, fast sämtliche für das geschmolzene Metall zugängliche Poren mit einer Oberfläche mit Zink, Aluminium, Zinn, oder deren Legierungen zu versehen.

Dabei erfolgt das Aufbringen des geschmolzenen Zinks, Aluminiums, Zinns, oder deren Legierungen erfindungsgemäß durch Aufbringen von Tropfen geschmolzenen Zinks, Aluminiums, Zinns, oder deren Legierungendurch thermisches Spritzen, durch Verdüsung von Metallschmelze oder durch eine Rotationsverdüsung der Metallschmelze. Als Basismetalle kommen erfindungsgemäß Zink, Aluminium, Zinn oder deren Legierungen in Betracht.

Es können auch mehrere Schichten gleichen oder verschiedenen Metalls aufgebracht werden, um einen mehrlagigen Aufbau der Metallschicht in dem Metallschaumkörper der Erfindung zu erhalten. Insbesondere Zinkbasiswerkstoffe eignen sich als erste Schicht auf dem nicht metallischen Substrat, da sie sowohl eine gute Haftung zu diesem wie auch zu den darüberliegenden Metallschichten gewährleisten.

Der erfindungsgemäße Metallschaumkörper weist beispielsweise eine Porosität von 5 bis 150 Poren pro 2,54 cm (5 ppi, bis 150 ppi, pores per inch) auf, aber auch andere Bereiche sind wählbar.

Die Poren des offenporigen nicht metallischen Substrats werden durch "Stege" gebildet und umschlossen. Die Oberfläche bzw. die Stege des Substrates werden beispielsweise durch thermisches Spritzen oder Verdüsung, z.B. Luftverdüsung, mit einer Schicht überzogen. Die Schichtdicke kann dabei in Abhängigkeit der Parameter der Aufbringungsmethode der Metalltropfen eingestellt werden. Das Resultat ist dann ein Schaumkörper aus dem verspritzten Werkstoff. Es können offenporige Schaumkörper oder auch offenporige Schaumkörper mit einer geschlossenen Deckschicht hergestellt werden. Der Schaumkörper kann dabei aus jedem Material bestehen, welches sich z. B. durch thermisches Spritzen verarbeiten lässt (Eisen, Zink, Aluminium, Kupfer, Nickel, Gold, Silber, Platin, Zinn oder deren Legierungen). Es können aber zum Beispiel auch keramische Partikel (Wolframkarbid, Aluminiumoxid, Siliziumkarbid) insbesondere durch thermisches Spritzen aufgetragen werden.

Das Substrat kann dabei vollständig oder aber auch nur in Teilbereichen mit dem Werkstoff versehen werden.

Das erfindungsgemäße Verfahren zur Herstellung eines Metallschaumkörpers geht von einem offenporigen nicht metallischen Substrat aus, das mit Tropfen geschmolzenen Zinks, Aluminiums, Zinns, oder deren Legierungen versehen wird, wobei die Tropfen des geschmolzenen Zinks, Aluminiums, Zinns, oder deren Legierungen zumindest partiell in die offenen Poren des nicht metallischen Substrats eindringen.

Erfindungsgemäß erfolgt das Aufbringen des geschmolzenen Zinks, Aluminiums, Zinns, oder deren Legierungen durch thermisches Spritzen, durch Verdüsung von Metallschmelze oder Rotationsverdüsung von Metallschmelze. Das Eindringen des geschmolzenen Zinks, Aluminiums, Zinns, oder deren Legierungen kann durch dem Fachmann bekannte Maßnahmen gefördert werden. Dazu gehören insbesondere die Variation der Substratporengröße, - form und -struktur, Variation der Tropfengröße, -geschwindigkeit, - temperatur, des Spritzabstandes, der Spritzdauer, des Anstellwinkels des Substrates zur Beschichtungseinheit, mehrlagiges Spritzen, Erzeugung eines Unterdruckes an der Substratrückseite oder eine Kombination dieser Maßnahmen.

Das im erfindungsgemäßen Verfahren einsetzbare offenporige nicht metallische Substrat kann ausgewählt sein aus porösen anorganischen oder organischen Materialien.

Dabei kommen als anorganische Materialien insbesondere solche in Betracht, die ausgewählt sind aus der Gruppe bestehend aus Zeolithen, Kieselgelen, Fritten, keramischen Materialien, Mineralfaserwolle oder Kombinationen davon.

Die organischen Materialien sind insbesondere ausgewählt aus der Gruppe bestehend aus offenporigem geschäumten Material aus Kunststoffen, wie geschäumten Polyurethanen, Polyester, Polyether geschäumten Polystyrolen, offenporigen natürlichen oder künstlichen Schwämmen, Holzwolle oder Kombinationen davon.

Die Tropfen können erfindungsgemäß aus geschmolzenemZink, Aluminium, Zinn oder deren Legierungen bestehen.

In einer Ausführungsform des erfindungsgemäßen Verfahrens kann das Substrat nach dem Versehen mit den Tropfen des geschmolzenen Zinks, Aluminiums, Zinns, oder deren Legierungen thermisch oder chemisch entfernt werden, z. B. durch Ausbrennen im Fall organischer Substrate. Der erfindungsgemäße Metallschaumkörper kann mit zwei Hauptoberflächen ausgebildet sein, wobei eine oder beide Hauptoberflächen mit einer geschlossenporigen oder nicht geschlossenporigen Schicht aus einem Werkstoff gebildet wird.

Im letzteren Fall handelt es sich um eine Sandwich-Konstruktion. Es kann zum Beispiel ein als Substrat dienender Polyurethanschaum einseitig mit einer offenporigen Schicht aus einer Zinklegierung versehen werden, wobei die Zinklegierung das Substrat nicht vollständig durchdringt. Die andere Seite wird mit einem mehrlagigen Aufbau bestehend aus einer Zinkschicht und einer darüber liegenden Kupferschicht mit Eindringungstiefen versehen, die ebenfalls das Substrat nicht vollständig durchdringen. Falls ein Mittenbereich in dem Polyurethanschaum unbehandelt bleibt, führt dies zu einem 3-Komponenten-Verbundwerkstoff bestehend aus einem Metallschaumkörper aus einer Zinklegierung, dem Substrat Polyurethan und einem Metallschaumkörper Zink/Kupfer. Es können je nach Ausführung die Eigenschaften der Einzelkomponenten (z.B. Substrat-Zinkschicht-Kupferschicht) beim fertigen Sandwich eingestellt werden. Zum Beispiel ein weicher PU-Schaum mit einer festen "Schale" aus Metall. Dadurch wird es möglich z.B. bestimmte Dämpfungseigenschaften oder Biegesteifigkeiten bei gleichzeitiger optischer Gestaltung der Oberfläche einzustellen.

Der erfindungsgemäße Metallschaumkörper kann beispielsweise im Bauwesen, insbesondere für Leichtbaukonstruktionen, Maschinenbau, in der Fahrzeugtechnik, chemischen Industrie, Medizintechnik, Elektrotechnik eingesetzt werden, und zwar grundsätzlich dort, wo es auf gewichtssparende, aber feste bzw. versteifte Materialien ankommt. So kommt der erfindungsgemäße Metallschaumkörper beispielsweise für Dämmplatten, Abdeckungen, Schallschutz, Bauelemente für elektromagnetische Abschirmung, Schwingungsdämpfung, Crashabsorber, Filter, Katalysatoren, Batteriebauteile, Halbleiter in Betracht.

Es ist ebenfalls möglich, einen mehrschichtigen Aufbau durch Spritzen mit verschiedenen Materialien zu erzielen. Auch das Auftragen von verschiedenen Werkstoffen nebeneinander ist möglich.

Die Form des Schaumkörpers wird typischerweise durch das Substrat vorgegeben und kann so leicht und formgenau vor dem Spritzen vorbereitet werden (z. B. Platten, Kugeln, Stäbe, räumlich anspruchsvolle, komplizierte Strukturen aus Substratmaterial; Substrat kann auch vor dem Beschichten vorgeformt werden und in diesem Zustand durch die Beschichtung gehalten werden).

Der Schaum kann auch als Kern für einen Verbundwerkstoff genutzt werden, z.B. kann der Metallschaum aus einem mit Lotwerkstoff verbundenen Deckblech aus Leichtmetall über Erwärmen bis zur Lottemperatur und gegebenenfalls eingelegten Versteifungsrippen als Verbundwerkstoff ausgebildet werden.

Gegenstand der Erfindung ist auch die Verwendung des erfindungsgemäßen Metallschaumkörpers als Vormaterial für weitere Beschichtungen mit metallischen Werkstoffen durch galvanische Verfahren, durch Ausscheidung aus der Gas- oder Flüssigphase oder durch Pulverbeschichtung. In einer bevorzugten Ausführungsform wird der erfindungsgemäße Metallschaumkörper als Matrix für das Füllen mit Polymeren oder Metallguss verwendet.

### Beispiele:

### Beispiel 1

Ein Substrat in Form eines Polyurethanschaumes mit einer Stärke von 20 mm und 10 Poren pro 2,54 cm (Poren/inch, 10 ppi) wird durch Drahtlichtbogenspritzen mit einer Schicht aus Zink beschichtet. Es ergibt sich ein offenporiger Metallschaumkörper mit einer Dichte von 0,06-0,45 g/cm³ und einer Druckfestigkeit von 16 kPa-220 kPa.

### Beispiel 2

Ein nach Beispiel 1 hergestellter Metallschaum kann als Matrix in Polymer- oder Metallstruktur eingebettet werden.

Der offenporige Metallschaum kann mit einem flüssigen Polymer gefüllt werden. Man erhält dadurch einen Verbundstoff Metall/Polymer mit der Kombination der Werkstoffe. Dieser kann dann beispielsweise als Crashabsorber eingesetzt werden.

### Beispiel 3

Ein Substrat in Form eines Polyurethanschaumplatte mit einer Stärke von 20 mm, 10 Poren pro 2,54 cm (Poren/inch, 10 ppi) wird durch Drahtlichtbogenspritzen mit einer Schicht aus Zink beschichtet. Es ergibt sich ein offenporiger Metallschaumkörper mit einer Dichte von 0,06-0,45 g/cm³ und einer Druckfestigkeit von 16 kPa-220 kPa. Eine zweite Schicht aus Messing oder Kupfer wird durch Drahtlichtbogenspritzen aufgebracht. Hierduch entsteht eine biegesteife Platte mit guten Schallabsorptionseigenschaften und ästhetischem Oberflächendesign in Messing- oder Kupferoptik.

## Patentansprüche

1. Poröser Metallschaumkörper erhältlich durch Aufbringen von geschmolzenem Zink, Aluminium, Zinn, oder deren Legierungen auf ein offenporiges nicht metallisches Substrat und Eindringen des geschmolzenen Zinks, Aluminiums, Zinns, oder deren Legierungen in die offenen Poren des nicht metallischen Substrats, unter Bildung eines Metallschaumkörpers, wobei das Aufbringen des geschmolzenen Zinks, Aluminiums, Zinns, oder deren Legierungen durch Aufbringen von Tropfen geschmolzenen Zinks, Aluminiums, Zinns, oder deren Legierungen durch thermisches Spritzen, durch Verdüsung von Metallschmelzen oder Rotationsverdüsung von Metallschmelzen in einer oder mehreren Lagen erfolgt und sich das geschmolzene Zink, Aluminium, Zinn, oder deren Legierungen auf der Oberfläche zumindest einer Teilpopulation der Poren niederschlägt und eine metallisierte Oberfläche der Poren erhalten wird.

2. Metallschaumkörper nach Anspruch 1, wobei die Teilpopulation der Poren, die an ihrer Oberfläche Zink, Aluminium, Zinn, oder deren Legierungen aufweist im Außenbereich und nicht im Innenbereich des nicht metallischen Substrats vorhanden ist.

3. Metallschaumkörper nach einem der vorhergehenden Ansprüche, wobei im Wesentlichen alle Poren des nicht metallischen Substrats Poren sind, deren Oberfläche mit Zink, Aluminium, Zinn, oder deren Legierungen metallisiert ist.

4. Metallschaumkörper nach einem der vorhergehenden Ansprüche mit einer Porosität von 5 bis 150 Poren pro 2,54 cm (5 ppi bis 150 ppi).

5. Verfahren zur Herstellung eines Metallschaumkörpers gemäß mindestens einem der vorhergehenden Ansprüche, wobei ein offenporiges nicht metallisches Substrat bereitgestellt wird, das ein- oder mehrlagig mit geschmolzenem Zink, Aluminium, Zinn, oder deren Legierungen versehen wird und das geschmolzene Zink, Aluminium, Zinn, oder deren Legierungen in die offenen Poren des offenporigen nicht metallischen Substrats eindringt, wobei das Aufbringen des geschmolzenen Zinks, Aluminiums, Zinns, oder deren Legierungen durch Aufbringen von Tropfen geschmolzenen Zinks, Aluminiums, Zinns, oder deren Legierungen durch das thermische Spritzverfahren, durch Verdüsung von Metallschmelzen oder Rotationsverdüsung von Metallschmelzen erfolgt.

6. Verfahren nach dem vorhergehenden Anspruch, wobei das Eindringen der Tropfen geschmolzenen Zinks, Aluminiums, Zinns, oder deren Legierungen durch Variation der Substratporengröße und -form und -struktur, Variation der Tropfengröße, -geschwindigkeit, -temperatur, des Spritzabstandes, der Spritzdauer, des Anstellwinkels des Substrates zur Beschichtungseinheit, mehrlagiges Spritzen und/oder Erzeugung eines Unterdruckes an der Substratrückseite gefördert wird.

7. Verfahren nach einem der Ansprüche 5 oder 6, wobei das offenporige nicht metallische Substrat ausgewählt ist aus porösen anorganischen oder organischen Materialien.

8. Verfahren nach einem der vorhergehenden Ansprüche 5 bis 7, wobei die anorganischen Materialien ausgewählt sind aus der Gruppe bestehend aus Zeolithen, Kieselgelen, Fritten, keramischen Materialien, Mineralfaserwolle oder Kombinationen davon.

9. Verfahren nach einem der vorhergehenden Ansprüche 6 bis 8, wobei die organischen Materialien ausgewählt sind aus der Gruppe bestehend aus offenporigem geschäumten Material aus Kunststoffen, wie geschäumten Polyurethanen, Polyester, Polyether, geschäumten Polystyrolen, offenporigen natürlichen oder künstlichen Schwämmen, Holzwolle, Geweben, Textilien und Kombinationen davon.

10. Verfahren nach einem der vorhergehenden Ansprüche 6 bis 9, wobei das geschmolzene Zink, Aluminium, Zinn, oder deren Legierungen Beigaben von keramischen Partikeln (Wolframkarbid, Aluminiumoxid, Siliziumkarbid) aufweisen.

11. Verfahren nach Anspruch 9, wobei das organische Substrat nach dem Versehen mit dem geschmolzenen Zink, Aluminium, Zinn, oder deren Legierungen entfernt wird.

12. Metallschaumkörper nach Anspruch 1 bis 4 mit zwei Hauptoberflächen, wobei eine oder beide Hauptoberflächen mit einer geschlossenporigen Schicht aus einem Werkstoff gebildet wird.

13. Metallschaumkörper nach Anspruch 12 als Sandwich-Konstruktion.

14. Verwendung eines Metallschaumkörpers gemäß mindestens einem der Ansprüche 1 bis 4 im Bauwesen, insbesondere für Leichtbaukonstruktionen, Maschinenbau, in der Fahrzeugtechnik, chemischen Industrie, Medizintechnik, Elektrotechnik.

15. Verwendung nach Anspruch 14 für Bauteile für Dämmplatten, Abdeckungen, Schallschutz, elektromagnetische Abschirmung, Schwingungsdämpfung, Crashabsorber, Filter, Katalysatoren, Batteriebauteile und/oder Halbleiter.

16. Verwendung eines Metallschaumkörpers nach Anspruch 1 bis 4 als Vormaterial für weitere Beschichtungen mit metallischen Werkstoffen durch galvanische Verfahren, durch Ausscheidung aus der Gas- oder Flüssigphase oder durch Pulverbeschichtung.

17. Verwendung eines Metallschaumkörpers nach Anspruch 1 bis 4 als Matrix für das Füllen mit Polymeren oder Metallguss.

## Claims

1. A porous metal foam body obtainable by applying molten zinc, aluminum, tin or their alloys to an open-pore non-metallic substrate and allowing the molten zinc, aluminum, tin or their alloys to penetrate into the open pores of said non-metallic substrate to form a metal foam body, wherein said applying of the molten zinc, aluminum, tin or their alloys is effected by applying droplets of molten zinc, aluminum, tin or their alloys by thermal spraying, by atomizing a molten metal, or by rotational atomization of molten metals in one or more layers, and said molten zinc, aluminum, tin or their alloys is deposited on the surface of at least a partial population of the pores to obtain a metallized surface of the pores.

2. The metal foam body according to claim 1, wherein said partial population of the pores that have zinc, aluminum, tin or their alloys on their surface is located in the outer region rather than in the inner region of said non-metallic substrate.

3. The metal foam body according to any of the preceding claims, wherein substantially all pores of said non-metallic substrate are pores whose surface is metallized with zinc, aluminum, tin or their alloys.

4. The metal foam body according to any of the preceding claims having a porosity of from 5 to 150 pores per 2.54 cm (5 ppi to 150 ppi).

5. A process for the preparation of a metal foam body according to at least one of the preceding claims, wherein an open-pore non-metallic substrate is provided and coated with one or more layers of molten zinc, aluminum, tin or their alloys, and the molten zinc, aluminum, tin or their alloys penetrates into the open pores of the open-pore non-metallic substrate, wherein said coating with the molten zinc, aluminum, tin or their alloys is effected by applying droplets of molten zinc, aluminum, tin or their alloys by thermal spraying, by atomizing molten metals, or by rotational atomization of molten metals.

6. The process according to the preceding claim, wherein said penetration by the droplets of molten zinc, aluminum, tin or their alloys is promoted by varying the size, shape and structure of the pores in the substrate, varying the size, speed and temperature of the droplets, the spraying distance, the spraying time, the work angle between the substrate and the coating unit, multilayer spraying and/or generation of a negative pressure on the backside of the substrate.

7. The process according to any of claims 5 or 6, wherein said open-pore non-metallic substrate is selected from porous inorganic or organic materials.

8. The process according to any of the preceding claims 5 to 7, wherein said inorganic materials are selected from the group consisting of zeolites, silica gels, frits, ceramic materials, mineral fiber wool or combinations thereof.

9. The process according to any of the preceding claims 6 to 8, wherein said organic materials are selected from the group consisting of open-pore foamed material consisting of plastics, such as foamed polyurethanes, polyesters, polyethers, foamed polystyrenes, open-pore natural or artificial sponges, wood wool, fabrics, textiles and combinations thereof.

10. The process according to any of the preceding claims 6 to 9, wherein said molten zinc, aluminum, tin or their alloys have additions of ceramic particles (tungsten carbide, aluminum oxide, silicon carbide).

11. The process according to claim 9, wherein said organic substrate is removed after having been coated with the molten zinc, aluminum, tin or their alloys.

12. A metal foam body according to claim 1 to 4 having two major surfaces, wherein one or both major surfaces are formed with a closed-pore layer of a material.

13. The metal foam body according to claim 12 as a sandwich construction.

14. Use of a metal foam body according to at least one of claims 1 to 4 in construction, especially for light-weight constructions, engine construction, automotive engineering, chemical industry, medical engineering, electrical engineering.

15. The use according to claim 14 for components for insulation boards, coverings, sound protection, electromagnetic shielding, vibration damping, crash absorbers, filters, catalysts, battery elements and/or semiconductors.

16. The use of a metal foam body according to claim 1 to 4 as a substrate material for further coatings with metallic materials by electrodeposition methods, by deposition from the vapor or liquid phase, or by powder coating.

17. The use of a metal foam body according to claim 1 to 4 as a matrix for the filling with polymers or metal casting.

## Revendications

1. Corps en mousse métallique poreux, pouvant être obtenu en appliquant du zinc, de l'aluminium, de l'étain ou des alliages de ceux ci, en état fondu, à un substrat non métallique à pores ouverts, et en faisant pénétrer ledit zinc, aluminium, étain ou alliage, en état fondu, dans les pores ouverts dudit substrat non métallique, pour former un corps en mousse métallique, dans lequel l'application dudit zinc, aluminium, étain ou alliage, en état fondu, est effectuée par l'application de gouttes de zinc, d'aluminium, d'étain ou dudit alliage, en état fondu, par projection thermique, par pulvérisation de métaux fondus ou pulvérisation rotative de métaux fondus en une ou plusieurs couches, et ledit zinc, aluminium, étain ou alliage, en état fondu, est déposé sur la surface d'au moins une population partielle des pores pour obtenir une surface métallisée des pores.

2. Corps en mousse métallique selon la revendication 1, dans lequel ladite population partielle des pores ayant du zinc, de l'aluminium, de l'étain ou des alliages de ceux ci sur sa surface est présente dans la zone extérieure et non pas dans la zone intérieure du substrat non métallique.

3. Corps en mousse métallique selon l'une des revendications précédentes, dans lequel presque tous les pores du substrat non métallique sont des pores dont la surface est métallisée avec du zinc, de l'aluminium, de l'étain ou des alliages de ceux ci.

4. Corps en mousse métallique selon l'une quelconque des revendications précédentes, ayant une porosité de 5 à 150 pores par 2,54 cm (5 ppi à 150 ppi).

5. Procédé pour produire un corps en mousse métallique selon au moins une des revendications précédentes, dans lequel un substrat non métallique à pores ouverts est procuré, suivi par l'application d'une ou plusieurs couches de zinc, d'aluminium, d'étain ou dudit alliage, en état fondu, et ledit zinc, aluminium, étain ou alliage, en état fondu, pénètre dans les pores ouverts dudit substrat non métallique à pores ouverts, dans lequel l'application dudit zinc, aluminium, étain ou alliage, en état fondu, est effectuée par l'application de gouttes de zinc, d'aluminium, d'étain ou dudit alliage, en état fondu, par projection thermique, par pulvérisation de métaux fondus ou pulvérisation rotative de métaux fondus.

6. Procédé selon la revendication précédente, dans lequel la pénétration des gouttes de zinc, d'aluminium, d'étain ou dudit alliage, en état fondu, est promue par la variation de la taille et forme et structure des pores du substrat, variation de la taille, vitesse, température des gouttes, de la distance de projection, de la durée de projection, par l'incidence du substrat par rapport à l'unité de revêtement, projection en plusieurs couches, et/ou application d'une dépression au dos du substrat.

7. Procédé selon l'une des revendications 5 ou 6, dans lequel ledit substrat non métallique à pores ouverts est choisi parmi des matériaux inorganiques ou organiques poreux.

8. Procédé selon l'une quelconque des revendications 5 à 7, dans lequel lesdits matériaux inorganiques sont choisis dans le groupe consistant en zéolites, gels de silice, frittes, matériaux céramiques, laine de fibres minérales, ou des combinaisons de ceux-ci.

9. Procédé selon l'une quelconque des revendications précédentes 6 à 8, dans lequel lesdits matériaux organiques sont choisis dans le groupe consistant en matériaux en mousse à pores ouverts en plastiques, tels que polyuréthanes en mousse, polyesters, polyéthers, polystyrènes en mousse, éponges naturelles ou artificielles à pores ouverts, laine de bois, tissus, toiles, et des combinaisons de ceux-ci.

10. Procédé selon l'une quelconque des revendications précédentes 6 à 9, dans lequel ledit zinc, aluminium, étain ou alliage, en état fondu, présente des particules céramiques ajoutées (carbure de tungstène, oxyde d'aluminium, carbure de silicium).

11. Procédé selon la revendication 9, dans lequel ledit substrat organique est éliminé après l'application dudit zinc, aluminium, étain ou alliage, en état fondu.

12. Corps en mousse métallique selon les revendications 1 à 4 avec deux surfaces majeures, où une ou les deux surfaces majeures sont formées d'une couche à pores fermés en un matériau.

13. Corps en mousse métallique selon la revendication 12 comme construction en sandwich.

14. Utilisation d'un corps en mousse métallique selon au moins une des revendications 1 à 4 dans le secteur de la construction, notamment pour des constructions légères, dans la mécanique, technique automobile, industrie chimique, technique médicale, génie électrique.

15. Utilisation selon la revendication 14 pour composants pour panneaux isolants, couvertures, insonorisation, blindage électromagnétique, amortissement des vibrations, absorbeurs de chocs, filtres, catalyseurs, composants de piles, et/ou semi-conducteurs.

16. Utilisation d'un corps en mousse métallique selon les revendications 1 à 4 en tant que matériau de substrat pour revêtements supplémentaires avec des matériaux métalliques par procédés galvaniques, par dépôt en phase vapeur ou en phase liquide, ou par revêtement en poudre.

17. Utilisation d'un corps en mousse métallique selon les revendications 1 à 4 en tant que matrice pour être remplie de polymères, ou pour coulage de métaux.
